# EUROPÄISCHE PATENTSCHRIFT

(11) **EP 1 005 578 B1**
(45) Veröffentlichungstag und Bekanntmachung des Hinweises auf die Patenterteilung: **09.10.2002**
(21) Anmeldenummer: 98943785.0
(22) Anmeldetag: 25.07.1998
(51) Int. Cl.: C23C 22/12, C23C 22/36

(54) **MIT N-OXIDEN BESCHLEUNIGTES PHOSPHATIERVERFAHREN**
PHOSPHATING METHOD ACCELERATED BY N-OXIDES
PROCEDE DE PHOSPHATATION ACCELERE PAR N-OXYDES

(30) Priorität: 06.08.1997 DE 19733978; 13.11.1997 DE 19750301
(43) Veröffentlichungstag der Anmeldung: 07.06.2000
(73) Patentinhaber: Henkel Kommanditgesellschaft auf Aktien, 40589 Düsseldorf-Holthausen (DE)
(72) Erfinder: MAYER, Bernd, D-40597 Düsseldorf (DE); KUHM, Peter, D-40724 Hilden (DE); BALBONI, Pietro, I-40139 Bologna (IT); SENNER, Markus, D-40625 Düsseldorf (DE); SPECKMANN, Horst-Dieter, D-40764 Langenfeld (DE); GEKE, Jürgen, D-40225 Düsseldorf (DE); BROUWER, Jan-Willem, D-47877 Willich (DE); WILLER, Annette, D-41462 Neuss (DE)
(86) Internationale Anmeldenummer: EP9804669
(87) Internationale Veröffentlichungsnummer: WO99007916

(56) Entgegenhaltungen:
- DE-A- 4 441 710
- GB-A- 510 684

## Beschreibung

Die Erfindung betrifft eine Phosphatierlösung, ein Phosphatierkonzentrat sowie ein Verfahren zur Phosphatierung von Metalloberflächen mit wäßrigen, sauren Phosphatierlösungen, die Zink-, und Phosphationen sowie mindestens ein organisches N-Oxid enthalten, sowie deren Anwendung als Vorbehandlung der Metalloberflächen für eine anschließende Lackierung, insbesondere eine Elektrotauchlackierung. Das Verfahren ist anwendbar zur Behandlung von Oberflächen aus Stahl, verzinktem oder legierungsverzinktem Stahl, Aluminium, aluminiertem oder legierungsaluminiertem Stahl.

Die Phosphatierung von Metallen verfolgt das Ziel, auf der Metalloberfläche festverwachsene Metallphosphatschichten zu erzeugen, die für sich bereits Korrosionsbeständigkeit verbessern und in Verbindung mit Lacken und anderen organischen Beschichtungen zu einer wesentlichen Erhöhung der Haftung und der Resistenz gegen Unterwanderung bei Korrosionsbeanspruchung beitragen. Solche Phosphatierverfahren sind seit langem im Stand der Technik bekannt. Für die Vorbehandlung vor der Lackierung eigenen sich insbesondere die Niedrig-Zink-Phosphatierverfahren, bei denen die Phosphatierlösungen vergleichsweise geringe Gehalte an Zinkionen von z. B. 0,5 bis 2 g/l aufweisen. Ein wesentlicher Parameter in diesen Niedrig-Zink-Phosphatierbädern ist das Gewichtsverhältnis Phosphationen zu Zinkionen, das üblicherweise im Bereich > 12 liegt und Werte bis zu 30 annehmen kann.

Es hat sich gezeigt, daß durch die Mitverwendung anderer mehrwertiger Kationen als Zink in den Phosphatierbädern Phosphatschichten mit deutlich verbesserten Korrosionsschutz- und Lackhaftungseigenschaften ausgebildet werden können. Beispielsweise finden Niedrig-Zink-Verfahren mit Zusatz von z. B. 0,5 bis 1,5 g/l Manganionen und z. B. 0,3 bis 2,0 g/l Nickelionen als sogenannte Trikation-Verfahren zur Vorbereitung von Metalloberflächen für die Lackierung, beispielsweise für die kathodische Elektrotauchlackierung von Autokarosserien, weite Anwendung.

DE-A-40 13 483 macht Phosphatierverfahren bekannt, mit denen ähnlich gute Korrosionsschutzeigenschaften wie mit den Trikation-Verfahren erzielt werden können. Diese Verfahren verzichten auf Nickel und verwenden statt dessen Kupfer in niedrigen Konzentrationen, 0,001 bis 0,03 g/l. Zur Oxidation des bei der Beizreaktion von Stahloberflächen gebildeten zweiwertigen Eisens in die dreiwertige Stufe dient Sauerstoff und/oder andere gleichwirkende Oxidationsmittel. Als solche werden Nitrit, Chlorat, Bromat, Peroxy-Verbindungen sowie organische Nitroverbindungen, wie Nitrobenzolsulfonat, angegeben. Die deutsche Patentanmeldung DE 42 10 513 modifiziert diesen Prozeß dadurch, daß als modifizierendes Agens für die Morphologie der gebildeten Phosphatkristalle Hydroxylamin, dessen Salze oder Komplexe in einer Menge von 0,5 bis 5 g/l Hydroxylamin zugegeben werden.

Die Verwendung von Hydroxylamin und/oder seinen Verbindungen zum Beeinflussen der Form der Phosphatkristalle ist aus einer Reihe von Offenlegungsschriften bekannt. Die EP-A-315 059 gibt als besonderen Effekt der Verwendung von Hydroxylamin in Phosphatierbädern die Tatsache an, daß auf Stahl auch dann noch die Phosphatkristalle in einer erwünschten säulen- oder knotenartigen Form entstehen, wenn die Zinkkonzentration im Phosphatierbad den für Niedrig-Zink-Verfahren üblichen Bereich übersteigt.

Hydroxylamin weist den großen verfahrenstechnischen Vorteil auf, daß es sich im allgemeinen im Phosphatierbad und in Phosphatierkonzentraten nicht von selbst zersetzt. Damit sind Phosphatierbadkonzentrate und Ergänzungslösungen für Phosphatierbäder herstellbar, die die erforderlichen Beschleunigermengen direkt enthalten. Eine aufwendige getrennte Nachdosierung, wie sie beispielsweise bei der Verwendung von Nitrit oder von Wasserstoffperoxid als Beschleuniger erforderlich ist, kann damit entfallen. Enthält die Phosphatierlösung jedoch Kupferionen, wozu derzeit ein technischer Trend besteht, zersetzt sich Hydroxylamin allmählich unter dem katalytischen Einfluß dieser Ionen. In diesem Fall muß der Beschleuniger dem Phosphatierbad getrennt und in erhöhten Mengen zugegeben werden. Daher besteht ein Bedarf an neuen Beschleunigern, die sich ähnlich wie Hydroxylamin in Phosphatierbäder, deren Konzentrate und Ergänzungslösungen einarbeiten lassen, ohne daß sie sich in kurzer Zeit zersetzen. Diese Eigenschaft sollen sie auch dann noch haben, wenn Kupferionen zugegen sind.

In der GB-A-510 684 wird ein Verfahren zum Phosphatieren von Metalloberflächen aus Eisen oder Stahl beschrieben, wobei als Beschleuniger neben organischen Nitroverbindungen, Nitrosoverbindungen, Trichlormethylverbindungen und Aldehyden ferner organische Aminoxide Verwendung finden können. Als Aminoxid wird Hydroxylamin genannt. Diese Beschleuniger werden in Phosphatierbädern auf Basis von Zink-Dihydrogenphosphat oder Mangan-Dihydrogenphosphat eingesetzt, die zusätzlich auch Kupferverbindungen enthalten können.

Die Erfindung stellt sich die Aufgabe, ein Phosphatierverfahren zur Verfügung zu stellen, das die Vorteile Hydroxylamin-beschleunigter Verfahren, jedoch nicht dessen Nachteile hinsichtlich Zersetzung in Gegenwart von Kupferionen aufweist. Das Phosphatierverfahren soll im Spritz-, Spritztauch- oder Tauchverfahren anwendbar sein.

Die Erfindung betrifft demgemäß eine saure, wäßrige Phosphatierlösung, enthaltend Zinkionen, Phosphationen sowie ein organisches N-Oxid als Beschleuniger,
dadurch gekennzeichnet, daß die Lösung
0,2 bis 3 g/l Zinkionen
3 bis 50 g/l Phosphationen, berechnet als PO₄³⁻
0,05 bis 4 g/l eines organischen N-Oxids enthält, das ein gesättigtes, ungesättigtes oder aromatisches fünf- oder sechsgliedriges Ringsystem aufweist, wobei das N-Atom des N-Oxids Bestandteil dieses Ringsystems ist, und wobei das Gewichtsverhältnis Phosphationen zu Zinkionen zwischen 3,7 und 30 liegt.

Beispiele derartiger Verbindungen sind die N-Oxide substituierter oder unsubstituierter Pyrrole, Imidazole, Oxazole, Pyridine, Pyrimidine, Pyrazine, Oxazine oder deren Hydrierungsprodukten, die gesättigte oder teilweise ungesättigte Ringe aufweisen. Besonders bevorzugt ist die Verwendung von N-Oxiden substituierter oder unsubstituierter Pyridine und Morpholine wie insbesondere Pyridin-N-Oxid, 2-Methylpyridin-N-Oxid, 4-Methylpyridin-N-Oxid, Morpholin-N-Oxid und N-Methylmorpholin-N-Oxid. Letzteres ist insbesondere bevorzugt.

Dabei kann die Phosphatierlösung eines oder mehrere dieser N-Oxide enthalten. Die Gesamtkonzentration der N-Oxide in der Phosphatierlösung liegt vorzugsweise im Bereich von 0,1 bis 3 g/l und insbesondere im Bereich von 0,3 bis 2 g/l. Bei geringeren Konzentrationen läßt der beschleunigende Effekt nach, höhere Konzentrationen schaden nichts, bringen jedoch keinen technischen Vorteil und sind daher ökonomisch nachteilig.

Phosphatierbäder enthalten außer Zinkionen in der Regel Natrium-, Kalium- und/oder Ammoniumionen zur Einstellung der freien Säure.
Der Begriff der freien Säure ist dem Fachmann auf dem Phosphatiergebiet geläufig. Die in dieser Schrift gewählte Bestimmungsmethode der freien Säure sowie der Gesamtsäure wird im Beispielteil angegeben. Werte der freien Säure zwischen 0 und 1,5 Punkten und der Gesamtsäure zwischen etwa 15 und etwa 35 Punkten liegen im technisch üblichen Bereich und sind im Rahmen dieser Erfindung geeignet.

Die Zink-Gehalte liegen vorzugsweise im Bereich von 0,4 bis 2 g/l und insbesondere von 0,5 bis 1,5 g/l, wie sie für Niedrig-Zink-Verfahren üblich sind. Das Gewichtsverhältnis Phosphationen zu Zinkionen in den Phosphatierbädern kann in weiten Grenzen schwanken, sofern es im Bereich zwischen 3,7 und 30 liegt. Ein Gewichtsverhältnis zwischen 10 und 20 ist besonders bevorzugt

In der Praxis hat es sich gezeigt, daß bei der erfindungsgemäßen Verwendung eines organischen N-Oxids als Beschleuniger es empfehlenswert ist, für die der Phosphatierung üblicherweise vorgeschaltete Aktivierung relativ hochkonzentrierte Aktivierungslösungen einzusetzen. Ergänzt man jedoch das organische N-Oxid durch einen geeigneten Co-Beschleuniger, kann die Aktivierung wie gewohnt betrieben werden.

Daher setzt man vorzugsweise eine erfindungsgemäße Phosphatierlösung ein, die zusätzlich 0,3 bis 4 g/l Chlorationen enthält. Vorzugsweise liegt die Chloratkonzentration im Bereich zwischen 1 und 3 g/l. Anstelle der Chlorationen oder zusammen mit diesen kann die Phosphatierlösung zusätzlich zu dem organischen N-Oxid einen oder mehrere der folgenden Beschleuniger enthalten:
0,003 bis 0,03, vorzugsweise 0,005 bis 0,015 g/l Wasserstoffperoxid in freier oder gebundener Form,
0,2 bis 1, vorzugsweise 0,25 bis 0,5 g/l Nitroguanidin,
0,15 bis 0,8, vorzugsweise 0,2 bis 0,5 g/l m-Nitrobenzolsulfonationen.

Wasserstoffperoxid kann der Phosphatierlösung als solches zugesetzt werden. Es kann jedoch auch in gebundener Form in Form von Verbindungen eingesetzt werden, die im Phosphatierbad Wasserstoffperoxid bilden oder abspalten. Beispiele derartiger Verbindungen sind Perborate, Percarbonate, Salze von Peroxosäuren wie beispielsweise Peroxodisulfat oder Peroxide wie beispielsweise Natrium- oder Kaliumperoxid.

Chlorationen und/oder m-Nitrobenzolsulfonationen setzt man vorzugsweise in Form ihrer wasserlöslichen Salze, beispielsweise ihrer Alkalimetallsalze ein.

Vorzugsweise werden in dem erfindungsgemäßen Phosphatierverfahren Phosphatierlösungen eingesetzt, die weitere ein- oder zweiwertige Metallionen enthalten, die sich erfahrungsgemäß günstig auf die Lackhaftung und den Korrosionsschutz der hiermit erzeugten Phosphatschichten auswirken. Demgemäß enthält die erfindungsgemäße Phosphatierlösung vorzugsweise zusätzlich eines oder mehrere der folgenden Kationen:
0,1 bis 4 g/l Mangan(II),
0,2 bis 2,5 g/l Magnesium(II),
0,2 bis 2,5 g/l Calcium(II),
0,002 bis 0,2 g/l Kupfer(II),
0,1 bis 2 g/l Cobalt(II).

Erwünschtenfalls können die Phosphatierlösungen zusätzlich Nickelionen enthalten. Aus gesundheitlichen und ökologischen Gründen werden jedoch Phosphatierbäder bevorzugt, die möglichst geringe Gehalte an Nickelionen aufweisen oder erwünschtenfalls auch Nickel-frei sein können.

Beispielsweise enthält die erfindungsgemäße Phosphatierlösung in einer bevorzugten Ausführungsform außer Zinkionen als zusätzliche Kationen 0,1 bis 4 g/l Manganionen und 0,002 bis 0,2 g/l Kupferionen und nicht mehr als 0,05 g/l, insbesondere nicht mehr als 0,001 g/l Nickelionen. Wünscht man jedoch an der herkömmlichen Trikation-Technologie festzuhalten, können erfindungsgemäße Phosphatierbäder eingesetzt werden, die außer Zinkionen, 0,1 bis 4 g/l Manganionen und zusätzlich 0,1 bis 2,5 g/l Nickelionen enthalten. In welcher Form die Kationen in die Phosphatierbäder eingebracht werden ist prinzipiell ohne Belang. Es bietet sich insbesondere an, als Kationenquelle Oxide und/oder Carbonate zu verwenden.

Bei der Phosphatierung zinkhaltiger Oberflächen hat es sich als günstig erwiesen, den Nitratgehalt des Phosphatierbads auf maximal 0,5 g/l zu begrenzen. Hierdurch wird das Problem der sogenannten Stippenbildung unterdrückt und der Korrosionsschutz insbesondere bei Verwendung nickelfreier Phosphatierbäder verbessert. Besonders bevorzugt sind Phosphatierbäder, die kein Nitrat enthalten.

Bei Phosphatierbädern, die für unterschiedliche Substrate geeignet sein sollen, ist es üblich geworden, freies und/oder komplexgebundenes Fluorid in Mengen bis zu 2,5 g/l Gesamtfluorid, davon bis zu 750 mg/l freies Fluorid, jeweils berechnet als F⁻, zuzusetzen. Die Anwesenheit solcher Fluoridmengen ist auch für die erfindungsgemäßen Phosphatierbäder von Vorteil. Bei Abwesenheit von Fluorid soll der Aluminiumgehalt des Bades 3 mg/l nicht überschreiten. Bei Gegenwart von Fluorid werden infolge der Komplexbildung höhere Al-Gehalte toleriert, sofern die Konzentration des nicht komplexierten Al 3 mg/l nicht übersteigt.

Prinzipiell können Phosphatierbäder durch Auflösen der einzelnen Komponenten im Wasser im erwünschten Konzentrationsbereich direkt vor Ort hergestellt werden. In der Praxis ist es jedoch üblich, Konzentrate einzusetzen, die die einzelnen Bestandteile im erwünschten Mengenverhältnis enthalten und aus denen vor Ort durch Verdünnen mit Wasser das einsatzfähige Phosphatierbad hergestellt wird oder die als Ergänzungslösung einem arbeitenden Phosphatierbad zugegeben werden, um den Verbrauch der Wirkkomponenten auszugleichen. Derartige Phosphatierkonzentrate sind jedoch zur Stabilisierung stark sauer eingestellt. Nach Verdünnen mit Wasser muß daher des öfteren der pH-Wert und/oder die freie Säure auf den erwünschten Bereich abgestumpft werden. Hierzu werden alkalisch wirkende Substanzen wie beispielsweise Natronlauge oder Natriumcarbonat oder basische Salze bzw. Hydroxide von Ca, Mg, Zn zugegeben.

Demgemäß betrifft die Erfindung ebenfalls ein wäßriges Konzentrat, das nach Verdünnen mit Wasser um einen Faktor zwischen 10 und 100 und gegebenfalls Einstellen des pH-Wertes auf einen Arbeitsbereich zwischen 2,5 und 3,6 eine Phosphatierlösung nach einem oder mehreren der Ansprüche 1 bis 12 ergibt.

Weiterhin umfaßt die Erfindung ein Verfahren zur Phosphatierung von Metalloberflächen aus Stahl, verzinktem oder legierungsverzinktem Stahl und/ oder aus Aluminium. Die genannten Materialien können, wie es im Automobilbau zunehmend üblich wird, auch nebeneinander vorliegen. Man bringt die Metalloberflächen durch Spritzen oder Tauchen oder durch eine Kombination hiervon mit der erfindungsgemäßen Phosphatierlösung in Kontakt. Die Temperatur der Phosphatierlösung liegt vorzugsweise im Bereich zwischen etwa 40 und etwa 60 °C.

Das Phosphatierverfahren kann zur Phosphatierung von Bändern aus Stahl oder verzinktem Stahl in Bandanlagen eingesetzt werden. Die Phosphatierzeiten liegen dabei im Bereich von etwa 3 bis etwa 20 Sekunden. Das Verfahren kann jedoch insbesondere im Automobilbau eingesetzt werden, wo Behandlungszeiten zwischen 1 und 8 Minuten üblich sind. Es ist insbesondere zur Behandlung der genannten Metalloberflächen vor einer Lackierung, insbesondere vor einer kathodischen Elektrotauchlackierung gedacht. Das Phosphatierverfahren ist als Teilschritt der technisch üblichen Vorbehandlungskette zu sehen. In dieser Kette sind der Phosphatierung in der Regel die Schritte Reinigen/Entfetten, Zwischenspülen und Aktivieren vorgeschaltet, wobei die Aktivierung üblicherweise mit titanphosphat-haltigen Aktiviermitteln erfolgt. Der erfindungsgemäßen Phosphatierung kann, gegebenenfalls nach einer Zwischenspülung, eine passivierende Nachbehandlung folgen. Für eine solche passivierende Nachbehandlung sind chromsäure-haltige Behandlungsbäder weit verbreitet. Aus Gründen des Arbeits- und Umweltschutzes sowie aus Entsorgungsgründen besteht jedoch die Tendenz, diese chromhaltigen Passivierbäder durch chromfreie Behandlungsbäder zu ersetzen. Hierfür sind rein anorganische Bäder, insbesondere auf der Basis von Zirkonverbindungen, oder auch organische Bäder, beispielsweise auf Basis von Poly(vinylphenolen), bekannt. Beim Einsatz von Phosphatierlösungen, die weder Nickel- noch Kupferionen enthalten, kann eine deutliche Verbesserung des Korrosionsschutzes erzielt werden, wenn man den Bädern zur passivierenden Nachbehandlung Kupfer- oder Silberionen zusetzt. Beispielsweise können passivierende Nachspüllösungen eingesetzt werden, die 0,001 bis 10 g/l Kupferionen enthalten und die erwünschtenfalls frei sein können von weiteren passivierend wirkenden Komponenten. Zwischen dieser Nachpassivierung und der sich üblicherweise anschließenden Elektrotauchlackierung wird in der Regel eine Zwischenspülung mit vollentsalztem Wasser durchgeführt.

### Ausführungsbeispiele

### Beispiele 1 - 7, Vergleichsbeispiele 1 und 2

Die erfindungsgemäßen Phosphatierverfahren sowie Vergleichsverfahren wurden an Stahlblechen (St 1405), wie sie im Automobilbau Verwendung finden, überprüft. Dabei wurde folgender, in der Karosseriefertigung üblicher, Verfahrensgang als Spritzverfahren ausgeführt:
1. Reinigen mit einem alkalischen Reiniger (Ridoline^{R} 1559, Henkel KGaA), Ansatz 4 % in Stadtwasser, 60 °C, 4 Minuten.
2. Spülen mit Stadtwasser, Raumtemperatur, 1 Minute.
3. Aktivieren mit einem Titanphosphat-haltigen Aktiviermittel (Fixodine^{R} 9112, Henkel KGaA), Ansatz 0,2 % in vollentsalztem Wasser, Raumtemperatur, 1 Minute.
4. Phosphatieren mit Phosphatbädern folgender Zusammensetzung:
   1,0 g/l Zn²⁺
   0,8 g/l Mn²⁺
   0,5 g/l Ni²⁺
   0,05 g/l Fe²⁺
   14 g/l Phosphat, berechnet als PO₄³⁻
   Beschleuniger laut Tabelle 1
   pH: 3,3; Freie Säure: 0,9; Gesamtsäure: 23
   Temperatur: 55 °C; Behandlungszeit: 3 Minuten Spritzen
   Unter Punktzahl der freien Säure wird für alle Beispiele und Vergleichsbeispiele der Verbrauch in ml an 0,1-normaler Natronlauge verstanden, um 10 ml Badlösung bis zu einem pH-Wert von 3,6 zu titrieren. Analog gibt die Punktzahl der Gesamtsäure den Verbrauch in ml bis zu einem pH-Wert von 8,2 an. Ausnahmen von dieser Definition (Beispiele 19 - 31, Vergleichsbeispiele 6 - 11) sind dort angegeben.
5. Spülen mit Stadtwasser, Raumtemperatur, 1 Minute.
6. Trockenblasen mit Preßluft

Die flächenbezogene Masse ("Schichtgewicht") wurde durch Ablösen in 5 %-iger Chromsäurelösung bestimmt gemäß DIN 50942.

**Tabelle 1:**

| Beschleuniger und Phosphatierergebnisse | | | | |
|---|---|---|---|---|
| Beisp. Nr. | Beschleuniger | Konzentration (g/l) | Schichtgewicht (g/m²) | optisches Schichtbild¹⁾ |
| Vergl.1 | ohne | | 1,5 | - |
| Vergl.2 | Hydroxylammoniumsulfat | 2,0 | 3,3 | ++ |
| Beisp.1 | N-Methylmorpholin-N-Oxid | 0,5 | 4,9 | + |
| Beisp.2 | N-Methylmorpholin-N-Oxid | 1 | 3,1 | ++ |
| Beisp.3 | 4-Picolin-N-Oxid | 0,5 | 4,4 | + |
| Beisp.4 | 4-Picolin-N-Oxid | 1 | 3,5 | ++ |
| Beisp.5 | Pyridin-N-Oxid | 0,5 | 4,5 | + |
| Beisp.6 | Pyridin-N-Oxid | 1 | 3,8 | + |
| Beisp.7 | Pyridin-N-Oxid | 1,5 | 2,9 | ++ |

| | | | | |
|---|---|---|---|---|
| ¹⁾ Schichtbild: - sehr grobkristallin, ungleichmäßig, nicht geschlossen + grobkristallin, leicht ungleichmäßig, nur teilweise geschlossen ++ feinkristallin, gleichmäßig, geschlossen | | | | |

### Beispiele 8 bis 14, Vergleichsbeispiele 3 und 4

Die Beschleunigungswirkung und die Beständigkeit der erfindungsgemäßen Beschleuniger wurde in nickelfreien, kupferhaltigen Phosphatierbädern geprüft. Der allgemeine Verfahrensgang entsprach dabei den Beispielen 1 bis 7. Zur Phosphatierung wurden Bäder folgender Zusammensetzung eingesetzt:
1,0 g/l Zn²⁺
0,8 g/l Mn²⁺
0,007 g/l Cu²⁺
0,01 g/l Fe²⁺
15 g/l Phosphat, berechnet als PO₄³⁻
Beschleuniger laut Tabelle 2
pH: 3,3 Freie Säure: 0,9 Gesamtsäure: 25
Temperatur: 55 °C Behandlungszeit: 3 Minuten Spritzen

Um die Stabilität der erfindungsgemäßen Beschleuniger gegenüber Kupferionen zu testen, wurde die Konzentration der Beschleuniger unmittelbar nach Ansetzen des Phosphatierbads gemessen. Sofort anschließend wurden jeweils 3 Stahlbleche phosphatiert. Die Phosphatierergebnisse sind in der Tabelle 2 eingetragen. Nach der Phosphatierung der 3 Probebleche wurde das Phosphatierbad bei einer Temperatur von 55 °C für eine Zeitdauer von 24 Stunden mit einem Magnetrührer so stark gerührt, daß durch den Rührtrichter Luft in das Phosphatierbad einzogen wurde. Danach wurde die Konzentration des Beschleunigers erneut bestimmt.

Die Bestimmung von Hydroxylamin erfolgte nach der im Stand der Technik üblichen Aceton-Methode: Man stellt (1) die 1 : 20 verdünnte Badlösung mit 0,1 N NaOH auf einen pH-Wert von 3,76 ein, gibt 10 ml Aceton zu und stellt (2) erneut mit 0,1 N NaOH auf pH 3,76. Verbrauch (2) in ml x 0,033 = % Hydroxylamin im Bad. In Tabelle 2 ist der Gehalt auf Hydroxylammoniumsulfat umgerechnet.

Die N-Oxide wurden mit Hochdruck-Flüssigkeitschromatographie (HPLC) bestimmt.

**Tabelle 2:**

| Beschleuniger, Beschleunigerstabilität, Phosphatierergebnisse | | | | | |
|---|---|---|---|---|---|
| Beisp. Nr. | Beschleuniger | Anfangs-Konzentration (g/l) | Konzentration nach Alterung (g/l) | optisches Schichtbild¹⁾ | Schichtgewicht (g/l) |
| Vergl.3 | Hydroxylaminsulfat | 2 g/l | - | ++ | 3,7 |
| Vergl.4 | Hydroxylaminsulfat | 1,5 | - | ++ | 4,0 |
| Beisp.8 | N-Methylmorpholin-N-oxid | 2,0 | 1,9 | ++ | 3,1 |
| Beisp.9 | N-Methylmorpholin-N-oxid | 1,5 | 1,45 | ++ | 3,2 |
| Beisp. 10 | N-Methylmorpholin-N-oxid | 1,0 | 0,9 | ++ | 3,0 |
| Beisp.11 | 4-Picolin-N-oxid | 2,5 | 2,4 | ++ | 2,9 |
| Beisp.12 | 4-Picolin-N-oxid | 1,5 | 1,4 | ++ | 3,4 |
| Beisp.13 | 4-Picolin-N-oxid | 0,75 | 0,7 | ++ | 4,1 |
| Beisp.14 | 4-Picolin-N-oxid | 0,4 | 0,4 | + | 4,5 |

| | | | | | |
|---|---|---|---|---|---|
| ¹⁾ vergl. Tabelle 1 | | | | | |

### Beispiel 15, Vergleichsbeispiel 5

Für dieses Ausführungsbeispiel wurden die automobiltypischen Substrate kaltgewalzter Stahl St 1405 (CRS), beidseitig elektrolytisch verzinkter Stahl (EG) und beidseitig schmelztauchverzinkter Stahl (HDG) eingesetzt. Dabei wurde folgender Verfahrensgang ausgeführt:
1) Reinigen mit einem alkalischen Reiniger (Ridoline^{R} 1401, Henkel KGaA), Ansatz 5 % in Stadtwasser, 75 °C, 5 Minuten Tauchen.
2) Spülen mit Stadtwasser, Raumtemperatur, 1 Minute.
3) Aktivieren mit einem flüssigen Titanphosphat-haltigen Aktiviermittel (Fixodine^{R} 50 CF, Henkel KGaA), Ansatz 0,05 % in vollentsalztem Wasser, Raumtemperatur, 1 Minute tauchen.
4) Phosphatieren mit einem Phosphatierbad folgender Zusammensetzung:
   1,2 g/l Zn²⁺,
   0,76 g/l Mn²⁺,
   0,007 g/l Cu²⁺,
   12,5 g/l PO₄³⁻,
   2,7 g/l 25-gew.-%ige Lösung von H₂SiF₆,
   2 g/l N-Methylmorpholin-N-Oxid,
   Freie Säure: 0,9; Gesamtsäure: 23
   Temperatur 54 °C, 3 Minuten tauchen
5) Spülen mit vollentsalztem Wasser, Raumtemperatur, 1 Minute.
6) Trockenblasen mit Preßluft.
7) Lackierung: katodischer Elektrotauchlack Cathoguard 400 und Aufbau DB silbermetallik.

Auf kaltgewalztem Stahl wurde die Schichtzusammensetzung nach Ablösen mit Atomabsorptionsspektroskopie bestimmt. Dabei wurden folgende Gewichtsverhältnisse der Metalle gefunden: Zn : Mn : Cu = 160 : 25 : 1.

Mit lackierten Blechen wurde ein automobiltypischer Wechselklimatest (VDA 621-415) durchgeführt. Zur Auswertung wurde die Lackunterwanderung an einem Ritz vermessen (halbe Ritzbreite) sowie der Korrosionsgrad nach einem Steinschlagtest gemäß VW-Norm bestimmt (Skalenwerte von 1 bis 10 nach zunehmender Korrosion).

Vergleichsbeispiel 5 unterscheidet sich von Ausführungsbeispiel 15 darin, daß anstelle von N-Morpholin-N-Oxid als Beschleuniger 2 g/l Hydroxylammoniumsulfat verwendet wurden.

Nach der Phosphatierung von kaltgewalztem Stahl wurde folgendes Metallverhältnis in der Phosphatschicht bestimmt: Zn : Mn : Cu = 140 : 22 : 1.

Die Ergebnisse sind in Tabelle 3 zusammengestellt. Die beiden Versuche machen deutlich, daß sich die Phosphatierergebnisse bei der erfindungsgemäßen Verwendung von N-Morpholin-N-Oxid als Beschleuniger nicht signifikant von denjenigen mit dem bekannten Beschleuniger Hydroxylammoniumsulfat unterscheiden.

**Tabelle 3:**

| Phosphatierergebnisse | | | | |
|---|---|---|---|---|
| Beispiel 15 | | | | |
| Substrat | Schichtgewicht (g/m²) | Kristallgröße (µm) | Lackunterwanderung (U/2, mm) | Steinschlagtest (K-Wert) |
| CRS | 3,3 | 3 bis 7 | 0,95 | 1 |
| EG | 4,6 | 3 bis 5 | 2,45 | 1,5 |
| HDG | 4,2 | 2 bis 6 | 2,95 | 2 |

| Vergleich 5 | | | | |
|---|---|---|---|---|
| Substrat | Schichtgewicht (g/m²) | Kristallgröße (µm) | Lackunterwanderung (U/2, mm) | Steinschlagtest (K-Wert) |
| CRS | 2,6 | 3 bis 5 | 0,85 | 1 |
| EG | 4,1 | 3 bis 7 | 2,5 | 1 |
| HDG | 4,5 | 5 bis 9 | 2,85 | 2,5 |

### Beispiele 16, 17, 18

Für die Phosphatierung von kaltgewalztem Stahl wurde folgender Verfahrensgang durchgeführt:
1) Reinigen mit einem alkalischen Reiniger (Ridoline^{R} 1559, Henkel KGaA) Ansatz 2,5 % in Stadtwasser, 75 °C, 5 Minuten tauchen.
2) Spülen mit Stadtwasser, Raumtemperatur, 1 Minute.
3) Aktivieren mit einem flüssigen Titanphosphat-haltigen Aktiviermittel (Fixodine^{R} 50 CF, Henkel KGaA), Ansatz 0,05 % in vollentsalztem Wasser, Raumtemperatur, 30 Sekunden spritzen, Spritzdruck 1 bar.
4) Phosphatieren mit Phosphatierbädern gemäß Tabelle 4, 52 °C, 30 Sekunden spritzen, Spritzdruck 1 bar. Zusätzlich zu den in Tabelle 4 angegebenen Komponenten enthielten die Phosphatierbäder unterschiedliche Mengen an komplexgebundenem Fluorid (H₂SiF₆) und wiesen unterschiedliche Werte der freien Säure und der Gesamtsäure auf. Diese sind in Tabelle 5 zusammen mit den erhaltenen Schichtgewichten und der Optik der Phosphatschichten (untersucht mit Rasterelektronenmikroskopie) enthalten.
5) Spülen mit Stadtwasser, Raumtemperatur, 1 Minute.
6) Trockenblasen mit Preßluft.

**Tabelle 4:**

| Phosphatierlösungen (Zusammensetzung in g/l) | | | |
|---|---|---|---|
| Komponente (g/l) | Beisp.16 | Beisp.17 | Beisp.18 |
| H₃PO₄ 85%ig | 18,15 | 18,15 | 18,15 |
| Zn²⁺ | 1,3 | 1,3 | 0,85 |
| Mn²⁺ | 1,05 | 1,05 | 0,8 |
| Fe²⁺ | 0,03 | 0,03 | 0,03 |
| Ni²⁺ | - | 0,4 | - |
| N-Methylmorpholin-N-oxid | 2 | 2 | 2 |

**Tabelie 5:**

| Phosphatierparameter und Ergebnisse | | | | | |
|---|---|---|---|---|---|
| Phosphatierlösung | F⁻ (frei) F⁻ (komplex) (ppm) | Freie Säure (Punkte) | Gesamtsäure (Punkte) | Schichtgewicht (g/m²) | Optik |
| Beisp. 16 | - 1500 | 0,7 | 20,3 | 1,22 | fast geschlossen |
| Beisp. 16 | - 1500 | 0,35 | 19,8 | 1,38 | geschlossen, Kristalle 5 - 10 µm |
| Beisp. 16 | - 1500 | 0,15 | 18,4 | 1,82 | geschlossen |
| Beisp. 16 | - 2500 | 0,38 | 21,2 | 1,22 | geschlossen, Kristalle 4-8 µm |
| Beisp. 16 | - 2500 | 0,2 | 20,9 | 1,53 | geschlossen |
| Beisp. 16 | - 2500 | 0,15 | 20,8 | 1,84 | geschlossen |
| Beisp. 16 | 150 2500 | 0,3 | 21,5 | 1,22 | geschlossen, Kristalle 4-8 µm |
| Beisp. 16 | 150 2500 | 0,15 | 20,8 | 1,84 | geschlossen |
| Beisp. 17 | - 1500 | 0,5 | 22,2 | 1,95 | geschlossen |
| Beisp. 17 | - 1500 | 0,3 | 21,7 | 3,34 | geschlossen, Kristalle 4-8 µm |
| Beisp. 17 | - 1500 | 0,36 | 21,8 | 1,85 | geschlossen, Kristalle 4-8 µm |

Die Phosphatierlösung für Beispiel 18 ist in Tabelle 4 mit enthalten. Sie enthielt zusätzlich 1750 ppm komplex gebundenes Fluorid (H₂SiF₆). Hiermit wurden in dem vorstehend genannten Verfahrensgang die Substrate CRS, EG und HDG bei Temperaturen von 45 °C und 50 °C phosphatiert. Die Schichtgewichte sind in Tabelle 6 zusammenge-stellt. In allen Fällen wurden optisch einwandfreie Schichten erhalten.

**Tabelle 6:**

| Phosphatierparameter und Ergebnisse Phosphatierlösung gemäß Beispiel 18 | | | | |
|---|---|---|---|---|
| Temperatur (°C) | Freie Säure (Punkte) | Gesamtsäure (Punkte) | Substrat | Schichtgewicht (g/m²) |
| 45 | 0,2 | 19,3 | CRS | 2,60 |
| | | | EG | 1,81 |
| | | | HDG | 2,71 |
| 50 | 0,5 | 19,6 | CRS | 1,55 |
| | | | EG | 1,53 |
| | | | HDG | 2,07 |

### Beispiele 19 - 31, Vergleichsbeispiele 6 - 11

Die erfindungsgemäßen Phosphatierverfahren sowie Vergleichsverfahren wurden an Stahlblechen (St 1405), wie sie im Automobilbau Verwendung finden, überprüft. Dabei wurde folgender, in der Karosseriefertigung üblicher, Verfahrensgang als Spritzverfahren ausgeführt:
1. Reinigen mit einem alkalischen Reiniger (Ridoline^{R} 1559, Henkel KGaA), Ansatz 2 % in Stadtwasser, 58 °C, 5 Minuten.
2. Spülen mit Stadtwasser, Raumtemperatur, 1 Minute.
3. Aktivieren mit einem Titanphosphat-haltigen Aktiviermittel (Fixodine^{R} 9112, Henkel KGaA), Ansatz 0,1 oder 0,5 % in vollentsalztem Wasser, Raumtemperatur, 1 Minute.
4. Phosphatieren mit Phosphatierbädern folgender Zusammensetzung:
   1,2 g/l Zn²⁺
   0,8 g/l Mn²⁺
   0,007 g/l Cu²⁺
   0,68 g/l SiF₆²⁻
   0,8 g/l F⁻
   14 g/l Phosphat, berechnet als PO₄³⁻
   Beschleuniger laut Tabellen 7 bis 10
   pH: 3,3; Freie Säure: Tabellen 7 bis 10; Gesamtsäure: 21
   Temperatur: 50 °C; Behandlungszeit: 4 Minuten Tauchen
   Unter Punktzahl der freien Säure wird der Verbrauch in ml an 0,1-normaler Natronlauge verstanden, um 10 ml Badlösung bis zu einem pH-Wert von 3,6 zu titrieren. Analog gibt die Punktzahl der Gesamtsäure den Verbrauch in ml bis zu einem pH-Wert von 8,5 an.
5. Spülen mit Stadtwasser, Raumtemperatur, 1 Minute.
6. Trockenblasen mit Preßluft

Die flächenbezogene Masse ("Schichtgewicht") wurde durch Ablösen in 5 %-iger Chromsäurelösung bestimmt gemäß DIN 50942.

**Tabelle 7:**

| Variable Badparameter und Schichtgewichte | | | | | |
|---|---|---|---|---|---|
| Beisp. Nr. | Konzentration Aktivierlösung (Gew.-%) | N-Methylmorpholin-N-Oxid (g/l) | Chlorat (g/l) | Freie Säure (Punkte) | Schichtgewicht (g/m²) |
| Vergl.6 | 0,1 | 0 | 3 | 0,7 | n.g.¹⁾ |
| Beisp.19 | 0,1 | 2 | 3 | 0,7 | 2,8 |
| Beisp.20 | 0,1 | 2 | 3 | 1,2 | 3,2 |
| Vergl.7 | 0,5 | 0 | 3 | 0,7 | n.g. |
| Beisp.21 | 0,5 | 2 | 3 | 0,7 | 2,3 |
| Beisp.22 | 0,5 | 2 | 3 | 1,2 | 2,5 |

| | | | | | |
|---|---|---|---|---|---|
| ¹⁾ n.g. = Schicht nicht geschlossen | | | | | |

**Tabelle 8:**

| Variable Badparameter und Schichtgewichte | | | | | |
|---|---|---|---|---|---|
| Beisp. Nr. | Konzentration Aktivierlösung (Gew.-%) | N-Methylmorpholin-N-Oxid (g/l) | H202 (ppm) | Freie Säure (Punkte) | Schichtgewicht (g/m²) |
| Vergl. 8 | 0,1 | - | 15 | 0,6 | n.g.¹⁾ |
| Beisp. 23 | 0,1 | 2 | 5 | 0,6 | 3,2 |
| Beisp. 24 | 0,1 | 2 | 10 | 0,6 | 2,8 |
| Beisp. 25 | 0,1 | 2 | 15 | 0,6 | 2,0 |
| Beisp. 26 | 0,1 | 2 | 20 | 0,6 | 1,5 |

| | | | | | |
|---|---|---|---|---|---|
| 1) = Schicht nicht geschlossen | | | | | |

**Tabelle 9:**

| Variable Badparameter und Schichtgewichte | | | | | |
|---|---|---|---|---|---|
| Beisp. Nr. | Konzentration Aktivierlösung (Gew.-%) | N-Methylmorpholin-N-Oxid (g/l) | Chlorat (g/l) | Freie Säure (Punkte) | Schichtgewicht (g/m²) |
| Vergl. 9 | 0,1 | - | 400 | 0,8 | n.g.¹⁾ |
| Vergl. 10 | 0,1 | - | 500 | 0,8 | 3,0 |
| Beisp. 27 | 0,1 | 2 | 300 | 0,8 | 2,6 |
| Beisp. 28 | 0,1 | 2 | 400 | 0,8 | 2,3 |

| | | | | | |
|---|---|---|---|---|---|
| 1) = Schicht nicht geschlossen | | | | | |

**Tabelle 10:**

| Variable Badparameter und Schichtgewichte | | | | | |
|---|---|---|---|---|---|
| Beisp. Nr. | Konzentration Aktivierlösung (Gew.-%) | N-Methylmorpholin-N-Oxid (g/l) | m-Nitrobenzolsulfonat (ppm) | Freie Säure (Punkte) | Schichtgewicht (g/m²) |
| Vergl. 11 | 0,1 | - | 450 | 0,8 | n.g.¹⁾ |
| Beisp. 29 | 0,1 | 2 | 150 | 0,8 | 2,4 |
| Beisp. 30 | 0,1 | 2 | 300 | 0,8 | 2,2 |
| Beisp. 31 | 0,1 | 2 | 450 | 0,8 | 2,0 |

| | | | | | |
|---|---|---|---|---|---|
| ¹⁾ = Schicht nicht geschlossen | | | | | |

## Patentansprüche

1. Saure, wäßrige Phosphatierlösung, enthaltend Zinkionen, Phosphationen sowie ein organisches N-Oxid als Beschleuniger,
**dadurch gekennzeichnet, daß** die Lösung
0,2 bis 3 g/l Zinkionen
3 bis 50 g/l Phosphationen, berechnet als PO₄³⁻ und
0,05 bis 4 g/l eines organischen N-Oxids enthält, das ein gesättigtes, ungesättigtes oder aromatisches fünf- oder sechsgliedriges Ringsystem aufweist, wobei das N-Atom des N-Oxids Bestandteil dieses Ringsystems ist, und wobei das Gewichtsverhältnis Phosphationen zu Zinkionen zwischen 3,7 und 30 liegt.

2. Phosphatierlösung nach Anspruch 1, **dadurch gekennzeichnet, daß** das organische N-Oxid ausgewählt ist aus N-Oxiden substituierter oder unsubstituierter Pyrrole, Imidazole, Oxazole, Pyridine, Pyrimidine, Pyrazine, Oxazine oder deren Hydrierungsprodukten.

3. Phosphatierlösung nach Anspruch 1 oder 2, **dadurch gekennzeichnet, daß** das N-Oxid ausgewählt ist aus N-Oxiden substituierter oder unsubstituierter Pyridine und Morpholine, insbesondere aus Pyridin-N-Oxid, 2-Methylpyridin-N-Oxid, 4-Methylpyridin-N-Oxid, Morpholin-N-Oxid und N-Methylmorpholin-N-Oxid.

4. Phosphatierlösung nach einem oder mehreren der Ansprüche 1 bis 3, **dadurch gekennzeichnet, daß** sie 0,1 bis 3 g/l des organischen N-Oxids enthält.

5. Phosphatierlösung nach einem oder mehreren der Ansprüche 1 bis 4, **dadurch gekennzeichnet, daß** sie zusätzlich
0,3 bis 4 g/l Chlorationen enthält.

6. Phosphatierlösung nach einem oder mehreren der Ansprüche 1 bis 5, **dadurch gekennzeichnet, daß** sie zusätzlich einen oder mehrere der folgenden Beschleuniger enthält:
0,003 bis 0,03 g/l Wasserstoffperoxid in freier oder gebundener Form,
0,2 bis 1 g/l Nitroguanidin,
0,15 bis 0,8 g/l m-Nitrobenzolsulfonationen.

7. Phosphatierlösung nach einem oder mehreren der Ansprüche 1 bis 6, **dadurch gekennzeichnet, daß** sie zusätzlich eines oder mehrere der folgenden Kationen enthält:
0,1 bis 4 g/l Mangan(II),
0,2 bis 2,5 g/l Magnesium(II),
0,2 bis 2,5 g/l Calcium(II),
0,002 bis 0,2 g/l Kupfer(II),
0,1 bis 2 g/l Cobalt(II).

8. Phosphatierlösung nach Anspruch 7, **dadurch gekennzeichnet, daß** sie 0,1 bis 4 g/l Manganionen und 0,002 bis 0,2 g/l Kupferionen und nicht mehr als 0,05 g/l Nickelionen enthält.

9. Phosphatierlösung nach Anspruch 7, **dadurch gekennzeichnet, daß** sie 0,1 bis 4 g/l Manganionen sowie zusätzlich 0,1 bis 2,5 g/l Nickelionen enthält.

10. Phosphatierlösung nach einem oder mehreren der Ansprüche 1 bis 9, **dadurch gekennzeichnet, daß** sie 0,4 bis 2 g/l Zinkionen enthält.

11. Phosphatierlösung nach einem oder mehreren der Ansprüche 1 bis 10, **dadurch gekennzeichnet, daß** sie nicht mehr als 0,5 g/l Nitrationen enthält.

12. Phosphatierlösung nach einem oder mehreren der Ansprüche 1 bis 11, **dadurch gekennzeichnet, daß** sie zusätzlich freies und/oder komplexes Fluorid
in Mengen bis zu 2,5 g/l Gesamtfluorid, davon bis zu 750 mg/l freies Fluorid, jeweils gerechnet als F⁻, enthält.

13. Wäßriges Konzentrat, das nach Verdünnen mit Wasser um einen Faktor zwischen 10 und 100 und gegebenfalls Einstellen des pH-Wertes auf einen Arbeitsbereich zwischen 2,5 und 3,6 eine Phosphatierlösung nach einem oder mehreren der Ansprüche 1 bis 12 ergibt.

14. Verfahren zur Phosphatierung von Metalloberflächen aus Stahl, verzinktem oder legierungsverzinktem Stahl und/oder aus Aluminium, bei dem man die Metalloberflächen durch Spritzen oder Tauchen oder durch eine Kombination hiervon für eine Zeit zwischen 3 Sekunden und 8 Minuten mit einer Phosphatierlösung gemäß einem oder mehreren der Ansprüche 1 bis 12 in Berührung bringt.

## Claims

1. An acidic aqueous phosphating solution containing zinc ions, phosphate ions and an organic N oxide as accelerator, **characterized in that** the solution contains
0.2 to 3 g/l zinc ions,
3 to 50 g/l phosphate ions expressed as PO₄⁻³ and
0.05 to 4 g/l of an organic N oxide having a saturated, unsaturated or aromatic five- or six-membered ring system, the N atom of the N oxide being part of this ring system and the ratio by weight of phosphate ions to zinc ions being between 3.7 and 30:1.

2. A phosphating solution as claimed in claim 1, **characterized in that** the organic N oxide is selected from N oxides of substituted or unsubstituted pyrroles, imidazoles, oxazoles, pyridines, pyrimidines, pyrazines, oxazines or hydrogenation products thereof.

3. A phosphating solution as claimed in claim 1 or 2, **characterized in that** the N oxide is selected from N oxides of substituted or unsubstituted pyridines and morpholines, more particularly from pyridine-N-oxide, 2-methylpyridine-N-oxide, 4-methylpyridine-N-oxide, morpholine-N-oxide and N-methylmorpholine-N-oxide.

4. A phosphating solution as claimed in one or more of claims 1 to 3, **characterized in that** it contains 0.1 to 3 g/l of the organic N oxide.

5. A phosphating solution as claimed in one or more of claims 1 to 4, **characterized in that** it additionally contains
0.3 to 4 g/l chlorate ions.

6. A phosphating solution as claimed in one or more of claims 1 to 5, **characterized in that** it additionally contains one or more of the following accelerators:
0.003 to 0.03 g/l hydrogen peroxide in free or bound form,
0.2 to 1 g/l nitroguanidine,
0.15 to 0.8 g/l m-nitrobenzenesulfonate ions.

7. A phosphating solution as claimed in one or more of claims 1 to 6, **characterized in that** it additionally contains one or more of the following cations:
0.1 to 4 g/l manganese(II),
0.2 to 2.5 g/l magnesium(II),
0.2 to 2.5 g/l calcium(II),
0.002 to 0.2 g/l copper(II),
0.1 to 2 g/l cobalt(II).

8. A phosphating solution as claimed in claim 7, **characterized in that** it contains 0.1 to 4 g/l manganese ions and 0.002 to 0.2 g/l copper ions and no more than 0.05 g/l nickel ions.

9. A phosphating solution as claimed in claim 7, **characterized in that** it contains 0.1 to 4 g/l manganese ions and in addition 0.1 to 2.5 g/l nickel ions.

10. A phosphating solution as claimed in one or more of claims 1 to 9, **characterized in that** it contains 0.4 to 2 g/l zinc ions.

11. A phosphating solution as claimed in one or more of claims 1 to 10, **characterized in that** it contains no more than 0.5 g/l nitrate ions.

12. A phosphating solution as claimed in one or more of claims 1 to 11, **characterized in that** it additionally contains free and/or complex fluoride in quantities of up to 2.5 g/l total fluoride, of which up to 750 mg/l is free fluoride, expressed as F⁻.

13. A water-containing concentrate which gives the phosphating solution claimed in one or more of claims 1 to 12 after dilution with water by a factor of 10 to 100 and optionally pH adjustment to a working range of 2.5 to 3.6.

14. A process for phosphating metal surfaces of steel, galvanized steel or alloy-galvanized steel and/or of aluminium, in which the metal surfaces are contacted with the phosphating solution claimed in one or more of claims 1 to 12 for 3 seconds to 8 minutes by spraying or dipping or by a combination thereof.

## Revendications

1. Solution aqueuse acide de phosphatation, contenant des ions zinc, des ions phosphate ainsi qu'un N-oxyde organique en tant qu'accélérateur,
**caractérisée en ce que**
la solution contient
de 0,2 à 3 g/l d'ions zinc,
de 3 à 50 g/l d'ions phosphate, calculé en PO₄³⁻ et
de 0,05 à 4 g/l d'un N-oxyde organique qui comporte un système cyclique saturé, insaturé ou aromatique à cinq ou six chaînons, l'atome d'azote du N-oxyde faisant partie de ce système cyclique, et le rapport pondéral des ions phosphate aux ions zinc étant compris entre 3,7 et 30.

2. Solution de phosphatation selon la revendication 1,
**caractérisée en ce que**
le N-oxyde organique est choisi parmi les N-oxydes de pyrroles, imidazoles, oxazoles, pyridines, pyrimidines, pyrazines, oxazines, portant ou non des substituants, ou leurs produits d'hydrogénation.

3. Solution de phosphatation selon la revendication 1 ou 2,
**caractérisée en ce que**
le N-oxyde est choisi parmi les N-oxydes de pyridines et de morpholines substituées ou non substituées, en particulier parmi le N-oxyde de pyridine, le N-oxyde de 2-méthylpyridine, le N-oxyde de 4-méthylpyridine, le N-oxyde de morpholine et le N-oxyde de N-méthylmorpholine.

4. Solution de phosphatation selon une ou plusieurs des revendications 1 à 3,
**caractérisée en ce qu'**
elle contient de 0,1 à 3 g/l du N-oxyde organique.

5. Solution de phosphatation selon une ou plusieurs des revendications 1 à 4,
**caractérisée en ce qu'**
elle contient en outre de 0,3 à 4 g/l d'ions chlorate.

6. Solution de phosphatation selon une ou plusieurs des revendications 1 à 5,
**caractérisée en ce qu'**
elle contient en outre un ou plusieurs des accélérateurs suivants :
de 0,003 à 0,03 g/l de peroxyde d'hydrogène sous forme libre ou liée,
de 0,2 à 1 g/l de nitroguanidine,
de 0,15 à 0,8 g/l d'ions m-nitrobenzènesulfonate.

7. Solution de phosphatation selon une ou plusieurs des revendications 1 à 6,
**caractérisée en ce qu'**
elle contient en outre un ou plusieurs des cations suivants :
de 0,1 à 4 g/l de manganèse-(II),
de 0,2 à 2,5 g/l de magnésium-(II),
de 0,2 à 2,5 g/l de calcium-(II),
de 0,002 à 0,2 g/l de cuivre-(II),
de 0,1 à 2 g/l de cobalt-(II).

8. Solution de phosphatation selon la revendication 7,
**caractérisée en ce qu'**
elle contient de 0,1 à 4 g/l d'ions manganèse et de 0,002 à 0,2 g/l d'ions cuivre et au maximum 0,05 g/l d'ions nickel.

9. Solution de phosphatation selon la revendication 7,
**caractérisée en ce qu'**
elle contient de 0,1 à 4 g/l d'ions manganèse ainsi qu'en outre de 0,1 à 2,5 g/l d'ions nickel.

10. Solution de phosphatation selon une ou plusieurs des revendications 1 à 9,
**caractérisée en ce qu'**
elle contient de 0,4 à 2 g/l d'ions zinc.

11. Solution de phosphatation selon une ou plusieurs des revendications 1 à 10,
**caractérisée en ce qu'**
elle ne contient pas plus de 0,5 g/l d'ions nitrate.

12. Solution de phosphatation selon une ou plusieurs des revendications 1 à 11,
**caractérisée en ce qu'**
elle contient en outre un fluorure libre et/ou sous forme de complexe, en quantités allant jusqu'à 2,5 g/l de fluorure total, dont 750 mg/l de fluorure libre, dans chaque cas calculé en tant que F⁻.

13. Concentré aqueux qui donne, après dilution avec de l'eau par un facteur compris entre 10 et 100 et éventuellement ajustement du pH dans une plage de travail comprise entre 2,5 et 3,6, une solution de phosphatation selon une ou plusieurs des revendications 1 à 12.

14. Procédé pour la phosphatation de surfaces métalliques en acier, acier zingué ou acier zingué et allié et/ou en aluminium, selon lequel on met les surfaces métalliques en contact avec une solution de phosphatation selon une ou plusieurs des revendications 1 à 12, par pistolage ou trempage ou par une association de ces techniques, pendant une durée comprise entre 3 secondes et 8 minutes.
